# EUROPÄISCHE PATENTSCHRIFT

(11) **EP 1 751 320 B1**
(45) Veröffentlichungstag und Bekanntmachung des Hinweises auf die Patenterteilung: **27.01.2010**
(21) Anmeldenummer: 05743117.3
(22) Anmeldetag: 30.05.2005
(51) Int. Cl.: C22C 26/00

(54) **VERSCHLEISSTEIL AUS EINEM DIAMANTHALTIGEN VERBUNDWERKSTOFF**
WEARING PART CONSISTING OF A DIAMANTIFEROUS COMPOSITE
PIECE D'USURE CONSTITUEE D'UNE MATIERE COMPOSITE CONTENANT DU DIAMANT

(30) Priorität: 01.06.2004 AT 3862004 U
(43) Veröffentlichungstag der Anmeldung: 14.02.2007
(73) Patentinhaber: CERATIZIT Austria Gesellschaft m.b.H., 6600 Reutte /Tirol (AT)
(72) Erfinder: KÖSTERS, Rolf, A-6600 Reutte (AT); LÜDTKE, Arndt c/o Ceratizit Schweiz AG, 2504 Biel / Bienne (CH)
(86) Internationale Anmeldenummer: PCT/AT2005/000184
(87) Internationale Veröffentlichungsnummer: WO 2005/118901

(56) Entgegenhaltungen:
- EP-A- 1 028 171
- WO-A-99/12866
- WO-A-2004/089850
- US-B1- 6 171 691
- PATENT ABSTRACTS OF JAPAN Bd. 2003, Nr. 08, 6. August 2003 (2003-08-06) -& JP 2003 095743 A (ISHIZUKA KENKYUSHO:KK), 3. April 2003 (2003-04-03)
- JOHNSON W B ET AL: "DIAMOND/AL METAL MATRIX COMPOSITES FORMED BY THE PRESSURELESS METAL INFILTRATION PROCESS" JOURNAL OF MATERIALS RESEARCH, NEW YORK, NY, US, Bd. 8, Nr. 5, Mai 1993 (1993-05), Seiten 1169-1173, XP009039449 ISSN: 0884-2914

## Beschreibung

Die Erfindung betrifft ein Verschleißteil aus einem diamanthaltigen Verbundwerkstoff und ein Verfahren zu dessen Herstellung.

Unter einem Verschleißteil versteht man ein Bauteile, das einer hohen verschleißenden Beanspruchung unterliegt. In Abhängigkeit von der Beanspruchung kommt eine Vielfalt von Werkstoffen zum Einsatz, wie gehärtete Stähle, Schnellarbeitstähle, Stellite, Hartmetalle und Hartstoffe. Mit den steigenden Anforderungen an die Verschleißbeständigkeit finden diamanthaltige Verbundwerkstoffe oder Werkstoffverbunde vermehrt Interesse.

So beschreibt die US 4,124,401 einen polykristallinen Diamantwerkstoff, bei dem die einzelnen Diamantkörner durch Siliziumkarbid und ein Metallkarbid oder Metallsilizid zusammengehalten werden. Werkstoffe gemäß der US 4,124,401 sind zwar sehr hart, jedoch nur sehr aufwendig formgebend zu bearbeiten.
In der EP 0 116 403 wird ein diamanthaltiger Verbundwerkstoff offenbart, der aus 80 bis 90 Vol.% Diamant und 10 bis 20 Vol.% Ni und Si haltige Phase besteht, wobei Ni als Ni oder Ni-Silizid und Si als Si, SiC oder Ni-Silizid vorliegt. Zwischen den Diamantkörnern liegen keine weiteren Phasenbestandteile vor. Um eine ausreichende Bindung zwischen den einzelnen Diamantkörnern zu erreichen, sind Sintertemperaturen > 1400°C erforderlich. Da Diamant bei Normaldruckbedingungen bei diesen Temperaturen nicht mehr stabil ist, sind gemäß dem Druck-Temperatur Diagramm entsprechend hohe Drücke erforderlich, um ein Zersetzen des Diamants zu vermeiden. Die dazu erforderlichen Anlagen sind teuer. Zudem weist der so hergestellte Diamantverbundwerkstoff eine sehr geringe Bruchzähigkeit und schlechte Bearbeitbarkeit auf.

In der WO 99/12866 ist ein Verfahren zur Herstellung eines Diamant-Siliziumkarbid-Verbundwerkstoffes beschrieben. Die Herstellung erfolgt durch Infiltration eines Diamantskelettes mit Silizium oder einer Siliziumlegierung. Aufgrund des hohen Schmelzpunktes von Silizium und der dadurch bedingten hohen Infiltrationstemperatur wird Diamant in hohem Maße in Grafit bzw. in weiterer Folge in Siliziumkarbid umgewandelt. Auf Grund der hohen Sprödigkeit ist die mechanische Bearbeitbarkeit dieses Werkstoffes höchst problematisch und aufwendig.

Die US 4,902,652 beschreibt ein Verfahren zur Herstellung eines gesinterten Diamantwerkstoffes. Auf Diamantpulver wird dabei mittels physikalischer Beschichtungsverfahren ein Element aus der Gruppe der Übergangsmetalle der Gruppen 4a, 5a und 6a, Bor und Silizium abgeschieden. Anschließend werden die beschichteten Diamantkörner mittels eines Festphasensinterprozesses miteinander verbunden. Nachteilig ist, dass das entstehende Produkt eine hohe Porosität, eine geringe Bruchzähigkeit und schlechte Bearbeitbarkeit aufweist.

Die US 5,045,972 beschreibt einen Verbundwerkstoff, in dem neben Diamantkörnem mit einer Größe von 1 bis 50 µm eine metallische Matrix vorliegt, die aus Aluminium, Magnesium, Kupfer, Silber oder deren Legierungen besteht. Nachteilig dabei ist, dass die metallische Matrix nur mangelhaft an die Diamantkörner angebunden ist, so dass dadurch die mechanische Integrität in nicht ausreichendem Maße gegeben ist. Auch die Verwendung von feinerem Diamantpulver, beispielsweise mit einer Korngröße < 3 µm, wie dies aus der US 5,008,737 hervorgeht, verbessert die Diamant / Metall Haftung nicht.

Die US 5,783,316 beschreibt ein Verfahren, bei dem Diamantkörner mit W, Zr, Re, Cr oder Titan beschichtet, die beschichteten Körner in weiter Folge kompaktiert werden und der poröse Körper z.B. mit Cu, Ag oder Cu-Ag Schmelzen infiltriert wird. Die hohen Beschichtungskosten und nicht ausreichende Verschleißbeständigkeit begrenzen das Einsatzgebiet derartig hergestellter Verbundwerkstoffe.

Die JP 2003 095743 A beschreibt einen diamanthaltigen Verbundwerkstoff, der als Matrixmetall Ti, Si, Zr, Mo, W, Ta, Nb oder Cr enthält. Zum Matrixmetall kann Fe, Co, Ni, Cu oder Al zugesetzt werden, um den Schmelzpunkt abzusenken. Ein derartiger Verbundwerkstoff ist jedoch nur aufwändig zu bearbeiten.

Johnson W. B. et al (Journal of Materials Research, New York, Bd. 8, Nr. 5, Mai 1993, Seiten 1169-1173) beschreiben einen diamanthaltigen Verbundwerkstoff, der mit SiC beschichtete Diamantkörner und eine Matrix aus Al-1 5Si-5Mg aufweist. Die 40 bis 50 µm dicke Beschichtung der Diamantpartikel mit SiC vermeidet die Bildung einer Al₄C₃ Phase, die gegenüber Luftfeuchtigkeit nicht stabil ist. Die SiC Beschichtung wird durch einen aufwändigen CVI (chemical vapour infiltration) Prozess hergestellt.

Aufgabe der vorliegenden Erfindung ist somit, ein Verschleißteil aus einem diamanthaltigen Verbundwerkstoff bereitzustellen, das eine hohe Verschleißbeständigkeit aufweist und sich durch eine ausreichende formgebende Bearbeitbarkeit vergleichsweise kostengünstig herstellern lässt.

Gelöst wird diese Aufgabe durch ein Verschleißteil gemäß Anspruch 1.
Durch den Diamantanteil, die karbidische Phase und die harte metallische oder intermetallische Legierung weist das erfindungsgemäße Verschleißteil eine ausgezeichnete Verschleißbeständigkeit auf. Unter einer metallischen Legierung ist ein ein- oder mehrphasigen Werkstoff, der neben metallischen Gefügebestandteilen auch intermetallische, halbmetallische oder keramische Gefügebestandteile enthalten kann, zu verstehen. Unter einer intermetallischen Legierung versteht man einen Werkstoff, der überwiegend aus intermetallischer Phase besteht.
Sowohl die Bruchzähigkeit des diamanthaltigen Verbundwerkstoffes, als auch die daraus resultierenden technologischen Eigenschaften, wie beispielsweise die mechanische Bearbeitbarkeit, sind auf Grund der duktilen, metallischen oder intermetallischen Phasenbestandteile in einem ausreichenden Maße gegeben. Bruchzähigkeitssteigernd wirkt sich die hohe Haftfestigkeit zwischen den Diamantkörnern und der metallischen / intermetallischen Legierung durch die sich dazwischen bildende karbidische Phase aus. Als karbidbildende Elemente sind Si, B, Sc, Y und Lanthanide geeignet. Auch Mischkarbide, bestehend aus zwei oder mehreren der zuvor erwähnten Elemente, führen zu einer guten Anbindung zwischen den Diamantkörner und der metallischen /intermetallischen Legierung. Die karbidische Phase entsteht dabei bevorzugt aus einer Umsetzung des karbidbildenden Elementes mit Diamant. Um eine gute Anbindung zu erzielen, reicht bereits eine Dicke dieser karbidischen Phase im Nanometerbereich, bzw. ein Bedeckungsgrad von > 60 Prozent aus. Unter Bedeckungsgrad ist dabei der Anteil der Diamantkornoberfläche zu verstehen, der von der karbidischen Phase umhüllt ist. Entsprechend dieser Prämissen entspricht dies einem Volumengehalt der karbidischen Phase von > 0,001 %. Wird eine Obergrenze von 12 Vol.% überschritten, so sinkt die Bruchzähigkeit unter einen kritischen Wert und eine kostengünstige Bearbeitung ist nicht mehr gegeben.

Das oder die karbidbildenden Elemente liegen auch in der metallischen /intermetallischen Legierung in gelöster oder ausgeschiedener Form vor und bewirken alleine oder zusammen mit weiteren Legierungselementen eine Verfestigung der metallischen / intermetallischen Legierung. Um eine ausreichende Verschleißfestigkeit des diamandhaltigen Verbundwerkstoffes zu erzielen, ist eine Mindesthärte der metallischen / intermetallischen Legierung bei Raumtemperatur von > 250 HV, bevorzugt > 400 HV, einzustellen. Die Auswahl des karbidbildenden Elements hängt vorn Matrixmetall der metallischen / intermetallischen Legierung, dem lierstellprozess und der Geometrie des Verschleißteils ab. Starke Karbidbildner, wie beispielsweise Ti, Zr, Hf, Cr, Mo, V und W bilden beim Infiltrationsprozess oberflächennah dicke Karbidschichten aus, wodurch es lokal zu einer Verarmung des karbidbildenden Elements kommt, bzw. der Infiltrationsprozess behindert wird. Diese Elemente eignen sich daher bevorzugt für die Herstellung kleinerer Verschleißteile. Größere Verschleißteile lassen sich vorteilhafterweise unter Verwendung von Si, B, Y und La als karbidbildende Elemente herstellern. Diese Elemente sind vergleichsweise schwache Karbidbildner. Die sich ausbildenden Karbidschichten sind daher vergleichsweise dünn. Versuche mit Si haben gezeigt, dass für eine hinreichende Anbindung der metallischen Legierung an die Diamantkörner bereits Si-C Anreicherungen an der Diamantkornoberfläche im Bereich einiger Atomlagen ausreichen.

Das Matrixmetalle für die metallische Legierung ist Cu. Die karbidbildenden Elemente und optional weitere Legierungselemente sind in der metallischen Legierung gelöst oder in diese zum Beispiel in Form von Ausscheidungen oder intermetallischen Phasenbestandteilen eingelagert. Die Legierungszusammensetzung ist dabei so zu wählen, dass die Liquidustemperatur < 1400°C und die Solidustemperatur bevorzugt < 1200°C beträgt. Dies ermöglicht eine entsprechend niedrige Verarbeitungstemperatur, beispielsweise Infiltrations- oder Heißpresstemperatur. Damit ist es möglich, entsprechend dem
Druck / Temperatur Phasendiagramm für Grafit / Diamant eine Verarbeitung bei vergleichsweise niedrigen Gasdrücken von < 1 kbar, bevorzugt < 50 bar durchzuführen. Im Vergleich zu üblichem polykristallinem Diamanten (PCD) bedeutet dies deutlich verringerte Herstellkosten.
Um eine Raumtemperaturhärte von > 250 HV, bevorzugt > 400 HV einzustellen, kann auf die üblichen festigkeitssteigernden Mechanismen, im besonderen Mischkristall- und Ausscheidungshärtung, zurückgegriffen werden. Als besonders geeignet sind dabei aushärtbare Cu-Legierungen, und hier wieder bevorzugt Legierungen mit Zusatz von Si und weiters Cr und/oder Zr zu nennen, deren Liquidus- bzw. Solidustemperatur durch Zugabe von Si und / oder B auf die in Anspruch 1 angegebenen Werte erniedrigt wird.

Bereits bei Diamantgehalten von 40 Vol.% kann eine ausgezeichnete Verschleißbeständigkeit erzielt werden. Die obere Grenze des Diamantgehaltes von 90 Vol.% stellt eine Barriere für eine kostengünstige Herstellung dar. Zudem wäre bei höheren Diamantgehalten eine hinreichende Bruchzähigkeit des Diamantverbundwerkstoffes nicht mehr gewährleistet. Durch Variation des Diamant-, Karbid- und Metallphasengehaltes ist es möglich, in Hinblick auf Verschleißbeständigkeit, Bearbeitungseigenschaften und Kosten maßgeschneiderte Verschleißteile für unterschiedlichste Anforderungen herzustellen.
Weitere Gefügebestanteile verschlechtern die Eigenschaften nicht in einem unzulässigen Ausmaß, solange deren Gehalt 5 Vol.% nicht übersteigt. Zudem können solche Gefügebestanteile, wie beispielsweise geringe Anteile an amorphen Kohlenstoff, teilweise herstelltechnisch nur mit relativ großem Aufwand vollständig vermieden werden.
Besonders vorteilhafte Gehalte an karbidischer Phase und metallischer /intermetallischer Legierung liegen bei 0,1 bis 10 Vol.% bzw. bei 10 bis 30 Vol.%. Versuche haben gezeigt, dass Diamantpulver in einem breiten Korngrößenspektrum verarbeitet werden können. Neben Naturdiamanten lassen sich auch preisgünstigere synthetische Diamanten verarbeiten. Auch mit den gängigen beschichteten Diamantsorten wurden gute Verarbeitungsergebnisse erzielt. Daraus ergibt sich, dass auf die jeweils kostengünstigste Sorte zurückgegriffen werden kann. Eine besonders vorteilhafte Verschleißbeständigkeit kann bei Verwendung von Diamantpulver mit einer Korngröße von 20 bis 200 µm erreicht werden.
Durch Verwendung von Diamantpulver mit bimodal verteilter Korngröße, mit einem ersten Verteilungsmaximum bei 7 bis 60 µm und einem zweiten Verteilungsmaximum bei 80 bis 260 µm, ist es möglich, hohe Diamantpackungsdichten und damit Volumengehalte zu erzielen.

Verschleißteile sind in den unterschiedlichsten Anwendungsbereichen zu finden. Erste ausgezeichnete Resultate konnten bei Wasserstrahldüsen, Bohrkroneneinsätzen, Sägezähnen und Bohrerspitzen erzielt werden. Der erfindungsgemäße Werkstoff ist auf Grund seiner ausgezeichneten Wärmeleitfähigkeit besonders auch für Anwendungen geeignet, bei denen die Verschleißbeanspruchung mit Wärmeentwicklung verbunden ist. Exemplarisch seien hier nur Bremsscheiben für Flugzeuge, Schienenfahrzeuge, Automobile und Motorräder angeführt.

Für die Herstellung können unterschiedlichste Verfahren eingesetzt werde. So ist es möglich, mit einem karbidbildenden Element beschichte Diamantpulver mit Metallpulver unter Temperatur und Druck zu verdichten. Dies kann beispielsweise in Heißpressen oder heißisostatischen Pressen erfolgen. Als besonders vorteilhaft hat sich das Infiltrieren gezeigt. Dabei wird ein Precursor oder Zwischenstoff hergestellt, der neben Diamantpulver auch einen Binder enthalten kann. Besonders vorteilhaft sind dabei Binder, die unter Temperatureinwirkung zu einem hohen Anteil pyrolisieren. Vorteilhafte Bindergehalte liegen bei 1 bis 20 Gew.%. Diamantpulver und Binder werden in üblichen Mischern oder Mühlen vermengt. Danach erfolgt die Formgebung, wobei diese durch Schüttung in eine Form oder druckunterstützt, beispielsweise durch Pressen oder Metallpulverspritzguss, erfolgen kann. In weiterer Folge wird der Zwischenstoff auf eine Temperatur erhitzt, bei der der Binder zumindest teilweise pyrolisiert. Die Pyrolyse des Binders kann jedoch auch während des Aufheizens beim Infiltrationsprozess erfolgen. Der Infiltrationsprozess kann drucklos oder druckunterstützt erfolgen. Letzteres kann in einer Sinter-Hip-Anlage oder mittels Squeeze-Casting erfolgen. Für die Wahl der Zusammensetzung ist zu berücksichtigen, dass die Liquidustemperatur der jeweiligen Infiltratlegierung (Legierung, die in den porösen Körper infiltriert) nicht höher als 1400°C, vorteilhafterweise nicht höher als 1200°C liegt, da sich ansonsten zu hohe Diamantanteile zersetzen. Besonders gut für das Infiltrieren eignet sich ein Infiltrat mit einer eutektischen Zusammensetzung.

Im Folgenden wird die Erfindung durch Herstellbeispiele näher erläutert.

### Beispiel 1

Synthetisches Diamantpulver mit einer mittleren Korngröße von 90 µm wurde mittels Matrizenpressen bei einem Druck von 200 MPa zu einer Platte der Dimension 35 mm x 35 mm x 5 mm gepresst. Der Porenanteil der Platte betrug ca. 20 Vol.%.
In weiterer Folge wurde diese Platte mit einem Stück der Infiltratlegierung bedeckt, die bereits in einem vorgelagerten Prozess erschmolzen und deren Liquidus- und Solidustemperatur mittels thermischer Analyse bestimmt wurde. Die Zusammensetzungen der Infiltratlegierungen sind in Tabelle 1 wiedergegeben. Der poröse Diamantkörper und die Infiltratlegierung wurden in einer Sinter-Hip-Anlage zunächst unter Vakuum auf eine Temperatur von 70°C über der Liquidustemperatur der jeweiligen Infiltratlegierung erhitzt. Nach einer Haltezeit von 10 Min. wurde ein Argon-Gasdruck von 40 bar eingestellt. Nach einer weiteren Haltezeit von 5 Min. wurde die Probe durch Abschalten der Heizung und unter Ar-Gasflutung auf Raumtemperatur abgekühlt und einer weiteren einstündigen Wärmebehandlung bei 200°C unter der jeweiligen Nonvarianz-Temperatur unterzogen. Bei allen untersuchten Varianten kam es zu einer Ausbildung einer karbidischen, die Diamantkörner umhüllenden Phase. Die erfindungsgemäßen Diamant-Verbundwerkstoffe wurden einer Sandstrahlprüfung unterzogen und mit Hartmetall mit einem Co-Gehalt von 2 Gew%. verglichen. Die Abtragraten bezogen auf das Vergleichshartmetall sind in Tabelle 1 wiedergegeben.

**Tabelle 1**

| | Zusammensetzung der Infiltratlegierung (Angaben in Gew.%) | Relative Abtragrate |
|---|---|---|
| Erfindungsgemäße Werkstoffe | Cu 10%Ni 10%Si | 0,5 |
| | Cu 2%Zr 10%Si | 0,6 |
| | Cu 3%Cr 10%Si | 0,6 |
| WC2%Co | | 1 |

## Patentansprüche

1. Verschleißteil aus einem diamanthaltigen Verbundwerkstoff bestehend aus 40 bis 90 Vol.% Diamantkömer; 0,001 bis 12 Vol.% karbidische Phase, gebildet aus einem oder mehreren Elementen der Gruppe Si, B, Sc, Y, Lanthanide; 7 bis 49 Vol.% einer metallischen oder intermetallischen Legierung mit einer Liquidustemperatur < 1400°C, wobei die metallische oder intermetallische Legierung mehr als 50 Gew.% Cu und das oder die karbidbildenden Elemente in gelöster oder ausgeschiedener Form enthält und eine Härte bei Raumtemperatur > 250 HV aufweist; sowie 0 bis 5 Vol.% weitere Gefügebestandteile.

2. Verschleißteil nach Anspruch 1, **dadurch gekennzeichnet, dass** die Oberfläche der Diamantkörner zumindest zu 60% von der karbidischen Phase umhüllt ist.

3. Verschleißteil nach Anspruch 1 oder 2, **dadurch gekennzeichnet, dass** die metallische oder intermetallische Legierung eine Solidustemperatur < 1200°C aufweist.

4. Verschleißteil nach einem der vorhergehenden Ansprüche, **dadurch gekennzeichnet, dass** das Volumenverhältnis der metallischen oder intermetallischen Legierung zu der karbidischen Phase größer 4 ist.

5. Verschleißteil nach einem der vorhergehenden Ansprüche, **dadurch gekennzeichnet, dass** die karbidische Phase von Si gebildet ist.

6. Verschleißteil nach einem der vorhergehenden Ansprüche, **dadurch gekennzeichnet, dass** die karbidische Phase zumindest teilweise durch Umsetzung mit dem Kohlenstoff des Diamants gebildet ist.

7. Verschleißteil nach einem der vorhergehenden Ansprüche, **dadurch gekennzeichnet, dass** die metallische Legierung eine aushärtbare Cu-Legierung ist, die Zr, Cr und / oder Si enthält.

8. Verschleißteil nach einem der vorhergehenden Ansprüche, **dadurch gekennzeichnet, dass** die metallische oder intermetallische Legierung eine Härte > 400 HV aufweist.

9. Verschleißteil nach einem der vorhergehenden Ansprüche, **dadurch gekennzeichnet, dass** die metallische oder intermetallische Legierung eine Liquidustemperatur < 1200°C aufweist.

10. Verschleißteil nach einem der vorhergehenden Ansprüche, **dadurch gekennzeichnet, dass** die mittlere Diamantkorngröße 20 bis 200 µm beträgt.

11. Verschleißteil nach einem der vorhergehenden Ansprüche, **dadurch gekennzeichnet, dass** die Diamantkomgröße bimodal verteilt ist, mit einem ersten Verteilungsmaximum bei 7 bis 60 µm und einem zweiten Verteilungsmaximum bei 80 bis 260 µm.

12. Verschleißteil nach einem der vorhergehenden Ansprüche, **dadurch gekennzeichnet, dass** der Verbundwerkstoff 60 bis 80 Vol.% Diamantkörner, 1 bis 10 Vol.% einer karbidischen Phase und 10 bis 30 Vol,% einer metallischen Legierung enthält.

13. Verschleißteil nach einem der vorhergehenden Ansprüche zur Verwendung als Düse oder Mischrohr für Abrasiv-Wasserstrahlschneidanlagen.

14. Verschleißteil nach einem der Ansprüche 1 bis 12 zur Verwendung als Bohrkroneneinsatz oder Bohrerspitze für Bohrwerkzeuge.

15. Verschleißteil nach einem der Ansprüche 1 bis 12 zur Verwendung als Bremsscheibe.

16. Verschleißteil nach einem der Ansprüche 1 bis 12 zur Verwendung als Schleifscheibe.

17. Verschleißteil nach einem der Ansprüche 1 bis 12 zur Verwendung als Sägezahn.

18. Verfahren zur Herstellung eines Verschleißteils nach einem der vorhergehenden Ansprüche, **dadurch gekennzeichnet, dass** das Verfahren zumindest folgende Prozessschritte umfasst:
- Drucklose oder druckunterstützte Formgebung eines Zwischenstoffes, der Diamantkörner mit einer mittleren Korngröße von 20 bis 200 µm und optional eine metallische Phase und/oder Binder enthält, wobei der Diamantanteil bezogen auf das Gesamtvolumen des Zwischenstoffes nach dem Formgebungsschritt 40 bis 90 % beträgt;
- Druckloses oder druckunterstütztes Erhitzen des Zwischenstoffes und einer infiltratlegierung mit einem Cu Gehalt > 50 Gew.% und zumindest einem Legierungselement aus der Gruppe Si, Ti, Zr, Hf, V, Nb, Ta, Cr, Mo, W, B, Sc, Y, Lanthanide auf eine Temperatur über der Liquidustemperatur der Infiltratlegierung, jedoch unter 1450°C, wobei es zu einer Infiltration des Zwischenstoffes durch die Infiltratlegierung kommt und die Porenräume des Zwischenstoffes zumindest zu 97% gefüllt werden.

19. Verfahren zur Herstellung eines Verschleißteil nach einem der Ansprüche 1 bis 17, **dadurch gekennzeichnet, dass** das Verfahren zumindest folgende Prozessschritte umfasst:
- Mischen oder Mahlen eines Zwischenstoffes, der zumindest aus Diamantkörnern mit einer mittleren Korngröße von 20 bis 200 µm und einer tnfiltratlegierung mit einem Cu Gehalt > 50 Gew.% und zumindest einem Legierungselement aus der Gruppe Si, Ti, Zr, Hf, V, Nb, Ta, Cr, Mo, W, B, Sc, Y, Lanthanide besteht;
- Füllen einer Matrize einer Heißpresse mit dem Zwischenstoff, Erhitzen auf eine Temperatur T, mit 500°C < T < 1200°C und Heißpressen des Zwischenstoffes.

20. Verfahren nach Anspruch 18 oder 19, **dadurch gekennzeichnet, dass** die Infiltratlegierung eine eutektische oder nahe-eutektische Zusammensetzung aufweist.

## Claims

1. Wearing part produced from a diamond-containing composite material consisting of 40 % to 90 % by volume of diamond grains; 0.001 % to 12 % by volume of carbidic phase, formed from one or more elements of the group comprising Si, B, Sc, Y, lanthanides; 7 % to 49 % by volume of a metallic or intermetallic alloy with a liquidus temperature of < 1400 °C; the metallic or intermetallic alloy containing more than 50 % by weight Cu and the carbide-forming element or elements in dissolved or precipitated form and exhibiting a hardness at room temperature of > 250 HV; and also 0 % to 5 % by volume of further structural constituents.

2. Wearing part according to Claim 1, **characterised in that** at least 60 % of the surface of the diamond grains is covered by the carbidic phase.

3. Wearing part according to Claim 1 or 2, **characterised in that** the metallic or intermetallic alloy exhibits a solidus temperature of < 1200 °C.

4. Wearing part according to one of the preceding claims, **characterised in that** the volume ratio of the metallic or intermetallic alloy to the carbidic phase is greater than 4.

5. Wearing part according to one of the preceding claims, **characterised in that** the carbidic phase is formed from Si.

6. Wearing part according to one of the preceding claims, **characterised in that** the carbidic phase is formed at least partly by conversion with the carbon of the diamond.

7. Wearing part according to one of the preceding claims, **characterised in that** the metallic alloy is an age-hardenable Al alloy that contains Zr, Cr and/or Si.

8. Wearing part according to one of the preceding claims, **characterised in that** the metallic or intermetallic alloy exhibits a hardness of > 400 HV.

9. Wearing part according to one of the preceding claims, **characterised in that** the metallic or intermetallic alloy exhibits a liquidus temperature of < 1200 °C.

10. Wearing part according to one of the preceding claims, **characterised in that** the mean diamond-grain size amounts to 20 µm to 200 µm.

11. Wearing part according to one of the preceding claims, **characterised in that** the diamond-grain size is bimodally distributed, with a first distribution maximum at 7 µm to 60 µm and with a second distribution maximum at 80 µm to 260 µm.

12. Wearing part according to one of the preceding claims, **characterised in that** the composite material contains 60 % to 80 % by volume of diamond grains, 1 % to 10 % by volume of a carbidic phase and 10 % to 30 % by volume of a metallic alloy.

13. Wearing part according to one of the preceding claims for use as a nozzle or mixing tube for abrasive water-jet cutting units.

14. Wearing part according to one of Claims 1 to 12 for use as a drill-bit insert or drill point for drilling tools.

15. Wearing part according to one of Claims 1 to 12 for use as a brake disc.

16. Wearing part according to one of Claims 1 to 12 for use as a grinding disc.

17. Wearing part according to one of Claims 1 to 12 for use as a sawtooth.

18. Method for producing a wearing part according to one of the preceding claims, **characterised in that** the method comprises at least the following process steps:
- pressureless or pressure-assisted shaping of an intermediate material that contains diamond grains with a mean grain size from 20 µm to 200 µm and, optionally, a metallic phase and/or binders, the diamond proportion relative to the total volume of the intermediate material after the shaping step amounting to 40 % to 90 %;
- pressureless or pressure-assisted heating of the intermediate material and of an infiltrate alloy with a Cu content of > 50 % by weight and at least one alloy element from the group comprising Si, Ti, Zr, Hf, V, Nb, Ta, Cr, Mo, W, B, Sc, Y, lanthanides to a temperature above the liquidus temperature of the infiltrate alloy but below 1450 °C, whereby an infiltration of the intermediate material by the infiltrate alloy occurs and at least 97 % of the pore spaces of the intermediate material are filled.

19. Method for producing a wearing part according to one of Claims 1 to 17, **characterised in that** the method comprises at least the following process steps:
- mixing or grinding an intermediate material that consists at least of diamond grains with a mean grain size from 20 µm to 200 µm and an infiltrate alloy with a Cu content of > 50 % by weight and at least one alloy element from the group comprising Si, Ti, Zr, Hf, V, Nb, Ta, Cr, Mo, W, B, Sc, Y, lanthanides;
- filling a die of a hot press with the intermediate material, heating to a temperature T, where 500 °C < T 1200 °C, and hot pressing of the intermediate material.

20. Method according to Claim 18 or 19, **characterised in that** the infiltrate alloy exhibits a eutectic or near-eutectic composition.

## Revendications

1. Pièce d'usure en matière composite à teneur en diamant contenant 40 à 90 % en volume de grains de diamant; 0,001 à 12 % en volume d'une phase carbure formée d'un ou plusieurs éléments du groupe formé par Si, B, Sc, Y, les lanthanides; 7 à 49% en volume d' un alliage métallique ou intermétallique à température de liquides < 1400 °C, où l'alliage métallique ou intermétallique contient plus de 50% en poids de Cu et l'élément ou les éléments formant les carbures sous forme dissoute ou précipitée et présente une dureté > 250 HV à température ambiante; ainsi que 0 à 5% en volume d'autres constituants structurels.

2. Pièce d'usure selon la revendication 1, **caractérisée en ce que** la surface des grains de diamant est enveloppée au moins à 60% par la phase carbure.

3. Pièce d'usure selon la revendication 1 ou 2, **caractérisée en ce que** la température de solidus de l'alliage métallique ou intermétallique est < 1200 °C.

4. Pièce d'usure selon l'une quelconque des revendications précédentes, **caractérisée en ce que** le rapport volumique entre l'alliage métallique ou intermétallique et la phase carbure est supérieur à 4.

5. Pièce d'usure selon l'une quelconque des revendications précédentes, **caractérisée en ce que** la phase carbure est formée de Si.

6. Pièce d'usure selon l'une quelconque des revendications précédentes, **caractérisée en ce que** la phase carbure est formée au moins partiellement par transformation du carbone du diamant.

7. Pièce d'usure selon l'une quelconque des revendications précédentes, **caractérisée en ce que** l'alliage métallique est un alliage durcissable de Cu qui contient du Zr, du Cr et/ou du Si.

8. Pièce d'usure selon l'une quelconque des revendications précédentes, **caractérisée en ce que** la dureté de alliage métallique ou intermétallique est > 400 HV.

9. Pièce d'usure selon l'une quelconque des revendications précédentes, **caractérisée en ce que** la température de liquidus de l'alliage métallique ou intermétallique est < 1200 °C.

10. Pièce d'usure selon l'une quelconque des revendications précédentes, **caractérisée en ce que** la granulométrie moyenne du diamant est de 20 à 200 µm.

11. Pièce d'usure selon l'une quelconque des revendications précédentes, **caractérisée en ce que** la granulométrie moyenne du diamant est distribuée d' une façon bimodale à premier maximum de distribution à 7 à 60 µm et deuxième maximum de distribution à 80 à 260 µm.

12. Pièce d'usure selon l'une quelconque des revendications précédentes, **caractérisée en ce que** la matière composite contient 60 à 80 % en volume de grains de diamant; 1 à 10 % en volume d' une phase carbure; et 10 à 30% en volume d'un alliage métallique.

13. Pièce d'usure selon l'une quelconque des revendications précédentes à utiliser comme buse ou tube mélangeur pour des installations de découpe par jet d'eau - abrasif.

14. Pièce d'usure selon l'une quelconque des revendications 1 à 12, à utiliser comme insert de couronne de forage ou comme mèche d'outil de forage.

15. Pièce d'usure selon l'une quelconque des revendications 1 à 12, à utiliser comme disque de frein.

16. Pièce d'usure selon l'une quelconque des revendications 1 à 12, à utiliser comme meule.

17. Pièce d'usure selon l'une quelconque des revendications 1 à 12, à utiliser comme dent de scie.

18. Procédé de fabrication d' une pièce d'usure selon l'une quelconque des revendications précédentes, **caractérisé en ce qu'**il comprend au moins les étapes consistant à:
former sans pression ou sous pression une matière intermédiaire qui contient des grains de diamant d' une granulométrie moyenne de 20 à 200 µm et facultativement une phase métallique ou des liants, où la teneur en diamant constitue, en volume, 40 à 90 % de la matière intermédiaire globale après l'étape de formage;
chauffer sans pression ou sous pression la matière intermédiaire et un alliage d'infiltration à teneur en Cu > 50% en poids contenant aussi au moins un élément d'alliage du groupe formé par Si, Ti, Zr, Hf, V, Nb, Ta, Cr, Mo, W, B, Sc, Y, les lanthanides, à une température supérieure à la température de liquidus de l'alliage d'infiltration, mais inférieure à 1450 °C, ce qui provoque une infiltration de la matière intermédiaire par l'alliage d'infiltration et un remplissage à au moins 97% des pores de la matière intermédiaire.

19. Procédé de fabrication d' une pièce d'usure selon l'une quelconque des revendications 1 à 17, **caractérisé en ce qu'**il comprend au moins les étapes consistant à:
mélanger ou broyer une matière intermédiaire qui contient au moins des grains de diamant d' une granulométrie moyenne de 20 à 200 µm et un alliage d'infiltration à teneur en Cu > 50% en poids contenant aussi au moins un élément d'alliage du groupe formé par Si, Ti, Zr, Hf, V, Nb, Ta, Cr, Mo, W, B, Sc, Y, les lanthanides;
remplir de la matière intermédiaire une presse de compression à chaud, chauffer à une température T telle que 500 °C < T <1200 °C et comprimer à chaud la matière intermédiaire.

20. Procédé selon la revendication 18 ou 19, **caractérisé en ce que** la composition de l'alliage d'infiltration est eutectique ou quasi eutectique.
